# NEUE EUROPÄISCHE PATENTSCHRIFT

(11) **EP 0 670 960 B2**
(45) Veröffentlichungstag und Bekanntmachung des Hinweises auf die Entscheidung über den Einspruch: **05.06.2002**
(45) Hinweis auf die Patenterteilung: 17.07.1996
(21) Anmeldenummer: 93921822.8
(22) Anmeldetag: 12.10.1993
(51) Int. Cl.: F02F 3/10

(54) **KOLBEN-ZYLINDER-VORRICHTUNG EINES VERBRENNUNGSMOTORS**
PISTON-CYLINDER ASSEMBLY OF AN INTERNAL COMBUSTION ENGINE
ENSEMBLE PISTON-CYLINDRE D'UN MOTEUR A COMBUSTION INTERNE

(30) Priorität: 28.11.1992 DE 4240050
(43) Veröffentlichungstag der Anmeldung: 13.09.1995
(73) Patentinhaber: MAHLE GMBH, D-70376 Stuttgart (DE)
(72) Erfinder: HANNIG, Christoph, D-70374 Stuttgart (DE)
(86) Internationale Anmeldenummer: DE9300977
(87) Internationale Veröffentlichungsnummer: WO9412783

(56) Entgegenhaltungen:
- EP-A- 0 005 910
- EP-A- 0 466 978
- US-A- 3 935 797
- US-A- 4 757 790
- PATENT ABSTRACTS OF JAPAN PATENT ABSTRACTS OF JAPAN vol. 16, no. 510 (M-1328)21. Oktober 1992 vol. 16, no. 510 (M-1328)21. Oktober 1992 & JP,A,04 189 465 (NISSAN) 7. Juli 1992 & JP,A,04 189 465 (NISSAN) 7. Juli 1992
- PATENT ABSTRACTS OF JAPAN PATENT ABSTRACTS OF JAPAN vol. 14, no. 3 (M-915)8. Januar 1990 vol. 14, no. 3 (M-915)8. Januar 1990 & JP,A,01 253 553 (HONDA) 9. Oktober 1989 & JP,A,01 253 553 (HONDA) 9. Oktober 1989
- PATENT ABSTRACTS OF JAPAN PATENT ABSTRACTS OF JAPAN vol. 13, no. 100 (M-805)9. März 1989 vol. 13, no. 100 (M-805)9. März 1989 & JP,A,63 289 373 (HITACHI METALS LTD) 25. & JP,A,63 289 373 (HITACHI METALS LTD) 25. November 1988 November 1988
- MTZ Motortechnische Zeitschrift 34(1973), MTZ Motortechnische Zeitschrift 34(1973), S. 49-51 S. 49-51
- ATZ/MTZ Sonderheft Fertigungstechnik 1992, ATZ/MTZ Sonderheft Fertigungstechnik 1992, S. 23-26 S. 23-26
- Metals Handbook, Vol. 16, MACHINING, März Metals Handbook, Vol. 16, MACHINING, März 1989, S. 327, 473, 767-769, 777-778 1989, S. 327, 473, 767-769, 777-778
- PATENT ABSTRACTS OF JAPAN vol. 16, no. 510 PATENT ABSTRACTS OF JAPAN vol. 16, no. 510 (M-1328) 21.10.92 & JP-A-04 189 465 (M-1328) 21.10.92 & JP-A-04 189 465 (NISSAN) 07.07.92 (NISSAN) 07.07.92
- PATENT ABSTRACTS OF JAPAN vol. 14, no. 3 PATENT ABSTRACTS OF JAPAN vol. 14, no. 3 (M-915) 08.01.90 & JP-A-01 253 553 (HONDA) (M-915) 08.01.90 & JP-A-01 253 553 (HONDA) 09.10.89 09.10.89
- PATENT ABSTRACTS OF JAPAN vol. 13, no. 100 PATENT ABSTRACTS OF JAPAN vol. 13, no. 100 (M-805) 09.03.89 vol. 13 & JP-A-63 289 373 (M-805) 09.03.89 vol. 13 & JP-A-63 289 373 (HITACHI METALS LTD) 25.11.88 (HITACHI METALS LTD) 25.11.88

## Beschreibung

Die Erfindung betrifft eine Kolben-Zylinder-Vorrichtung eines Verbrennungsmotors nach dem Oberbegriff des Patentanspruchs 1, wie aus der MTZ Motortechnische Zeitschrift 34 (1973), Seiten 49 bis 51 bekannt.

Bei Kolben-Zylinder-Paarungen dieser bekannten Art ist die Kolbenlaufschicht regelmäßig metallischer Art und galvanisch aufgebracht.

Aus der US-A-3,935,797 ist beispielsweise eine Kolben-Zylinder-Vorrichtung bekannt, bei der die Zylinderlauffläche durch eine Zylinderbuchse aus Aluminiumlegierung gebildet ist und bei der der Kolben aus einer Aluminiumlegierung als Grundmaterial besteht und auf zumindest 80% seiner Lauffläche mit einer Laufschicht versehen ist, wobei diese Schicht aus Eisen besteht.

Eine derartige Kolben-Zylinder-Vorrichtung mit einer Zylinderlauffläche aus einer Aluminiumlegierung und einem beschichteten Kolben ist auch aus der JP-A-01 253 553 bekannt.

Hiervon ausgehend beschäftigt sich die Erfindung mit dem Problem, eine insgesamt wirtschaftlicher erzeugbare Kolben-Kulbenring-Zylinder-Konstruktion zu schaffen.

Eine Lösung dieses Problems gibt die Lehre nach dem kennzeichnenden Teil des Patentanspruchs 1 an.

Weitere zweckmäßige Ausgestaltungen sind Gegenstand der Unteransprüche.

Der in den Ansprüchen angegebene Rₐ-Wert ist ein nach der ISO-Norm festgelegter Wert und bezeichnet den arithmetischen Durchschnittswert der Spitzenhöhen der die Rauhheit bildenden Oberflächenspitzen.

Die erfindungsgemäße Kolben-Zylinder-Paarung soll insbesondere Anwendung finden bei Verbrennungsmotoren für Rasenmäher, Freischneider, Motorsensen und Stationärmotoren.

Zum Stand der Technik ist noch hinzuweisen auf die JP-A-41 89 465, die einen Zylinderblock mit einer Laufflächenrauhheit von 0,8 - 1,2 Mikrometer betrifft sowie auf die EP-A-0466 978, in der als Beschichtungsmasse für einen Kolben eine Mischung aus Grafitpulver und einem Harz vorgesehen ist, und auf die JP-A-63 289 373, aus der ein Kolbenring aus Stahl bekannt ist.

Ein Ausführungsbeispiel ist in der Zeichnung dargestellt, die einen Schnitt durch eine Kolben-Zylinder-Paarung zeigt.

Der Kolben 1 besitzt einen Durchmesser von etwa 42 mm und ist in einem Zylinder 2 eines Zweitakt-Motors geführt.

Das Grundmaterial des Kolbens besteht aus einer Aluminium-Silizium-Legierung folgender in Gewichtsprozent angegebener Zusammensetzung:

| | |
|---|---|
| Si | 17-19 |
| Cu | 0,8-1,5 |
| Mg | 0,8-1,3 |
| Ni | 0,8-1,3 |
| Fe | kleiner/gleich 0,7 |
| Mn | kleiner/gleich 0,2 |
| Ti | kleiner/gleich 0,2 |
| Zn | kleiner/gleich 0,3 |
| AI | Rest |

Auf die in Druck- und Gegendruckrichtung gegenüberliegenden Tragbereiche des Kolbenschaftes sind jeweils eine Laufschicht 3 aus in Harz gebundenem Grafit aufgebracht. Eine entsprechende zusätzliche Laufschicht 4 kann auf den oberhalb der hier einzigen Kolbenringnut 5 liegenden Feuerstegbereich des Kolbens 1 aufgebracht sein.

Auf die Laufschicht 4 im Feuerstegbereich kann gegebenenfalls auch verzichtet werden.

Bei Vorhandensein mehrerer Ringnuten 5 können auch die einzelnen Ringstege beschichtet sein.

Die Laufschichten 3, 4 besitzen sowohl im Schaftals auch im Feuerstegbereich jeweils eine Dicke von etwa 20 Mikrometer.

Der Aufbau und die Zusammensetzung der Laufschichten 3,4 sind wie folgt.

Die betreffende Schicht wird nach dem auf diesem Gebiet bekannten Siebdruckverfahren aufgebracht.

Innerhalb der Laufschichten ist das Gratit in aushärtbarem Polyimid als Bindemittel eingebunden. Der Grafitgehalt innerhalb der ausgehärteten Schicht beträgt etwa 40 Gewichtsprozent. In dem zur Erzeugung der Schicht im Siebdruckverfahren aufzutragenden Material befindet sich ein Lösemittel, das beispielsweise N-Methyl-Pyrrolidon (NMP) sein kann. Der Anteil des Lösemittels in dem aufzutragenden Schichtausgangsmaterial liegt bei etwa 50 Gewichtsprozent. Die Partikelgröße des in der Schicht eingebundenen Grafits liegt zwischen 1 und 10 Mikrometer. Die in dem Siebdruckverfahren aufgetragene Schicht wird bei etwa 200°C über etwa 15 Minuten ausgehärtet.

Das die Gegenlaufbahn des Zylinders 1 bildende Material ist eine Aluminiumlegierung folgender in Gewichtsprozenten angegebener Zusammensetzung.

| | |
|---|---|
| Si | 16,0 ... 18,0 |
| Mg | 0,4 ... 0,7 |
| Cu | 4,0 ... 5,0 |
| Fe | kleiner/gleich 0,7 |
| AI | Rest |

Die Lauffläche des Zylinders 2 ist feingebohrt und besitzt eine Rauhigkeit von Rₐ = max. 0,3 Mikrometer.

Der in die Kolbenringnut 5 eingesetzte Kolbenring 6 besteht aus einem STD - Material folgender in Gewichtsprozenten angegebener Zusammensetzung:

| | |
|---|---|
| C | 3,5-3,9 |
| P | 0,3-0,6 |
| Cu | maximal 0,5 |
| Si | 2,4 - 3,1 |
| S | maximal 0,15 |
| Mn | 0,5-0,9 |
| Cr | maximal 0,4 |
| Rest | Fe |

Die Laufflächengeometrie des Kolbenringes 6 ist ballig. Ein solcher Kolbenring ist für die hier eingesetzte Abmessung von 42 mm x 1,5 mm festgelegt durch die deutsche Norm DIN 70910 DI T1 B.

Die vorstehend beschriebene Kolben-Zylinder-Einrichtung mit einem Kolben eines Durchmessers von etwa 42 mm ist zum Einsatz für einen Leistungsbereich in der Größenordnung von etwa 20 - 40 Kilowatt/Liter bestimmt.

## Patentansprüche

1. Kolben-Zylinder-Vorrichtung eines Verbrennungsmotors, insbesondere eines Zweitakt-Motors, bei der zumindest die Zylinderlauffläche von einer Aluminiumlegierung gebildet ist, bei der ferner der Kolben aus einer Aluminiumlegierung als Grundmaterial besteht und auf zumindest 80% seiner Lauffläche mit einer Laufschicht versehen ist und bei der der Kolben zumindest mit einem Kolbenring versehen ist, wobei der zumindest eine Kolbenring aus Guss oder Stahl besteht,
**gekennzeichnet durch die Merkmale**
a) die Zylinderlauffläche besitzt eine Rauheit von Rₐ ≤ 0,3µm,
b) die Kolbenlaufschicht (3, 4) ist harzgebundenes Graphit,
c) der Kolbenring (6) ist mit einer balligen Lauffläche versehen,
d) die Zylinderlauffläche ist feingebohrt.

2. Kolben-Zylinder-Vorrichtung nach Anspruch 1,
**dadurch gekennzeichnet,**
**daß** die die Lauffläche des Zylinders bildende Aluminiumlegierung eine Aluminium-Silizium-Legierung mit einem Silizium-Gehalt von > 8 Gewichts-% ist.

3. Kolben-Zylinder-Vorrichtung nach Anspruch 1,
**dadurch gekennzeichnet,**
**daß** die die Lauffläche des Zylinders bildende Aluminium-Legierung eine Al-Si-Zn-Legierung ist, bei der der Siliziumanteil > 5 Gewichts-% und der Zn-Anteil > 2 Gewichts-% ist.

4. Kolben-Zylinder-Vorrichtung nach einem der vorhergehenden Ansprüche,
**dadurch gekennzeichnet,**
**daß** die Kolbenlaufschicht eine Dicke zwischen 10 und 20 Mikrometer besitzt.

5. Kolben-Zylinder-Vorrichtung nach Anspruch 4,
**dadurch gekennzeichnet,**
**daß** in der Kolbenlaufschicht die Grafitpartikel in einer Größe zwischen 1 und 10 Mikrometer, vorzugsweise zwischen 1 und 5 Mikrometer liegen.

6. Kolben-Zylinder-Vorrichtung nach Anspruch 5,
**dadurch gekennzeichnet,**
**daß** der Grafitanteil zwischen 30 und 60 %, vorzugsweise zwischen 40 und 60 % liegt.

7. Koiben-Zylinder-Vorrichtung nach einem der vorhergehenden Ansprüche,
**dadurch gekennzeichnet,**
**daß** das Bindemittel, mit dem die Grafitpartikel in der Kolbenlaufschicht gebunden sind, aushärtbares Polyimid ist.

8. Kolben-Zylinder-Vorrichtung nach einem der vorhergehenden Ansprüche,
**dadurch gekennzeichnet,**
**daß** die Temperatur für das Aushärten der Kolbenlaufschicht 150 - 200 ° C beträgt und das Aushärten während einer Zeit zwischen 10 und 30 Minuten erfolgt.

9. Kolben-Zylinder-Vorrichtung nach einem der vorhergehenden Ansprüche,
**dadurch gekennzeichnet,**
**daß** das Aluminiumgrundmaterial des Kolbens eine Aluminium-Silizium-Legierung ist.

## Claims

1. A piston-cylinder assembly of an internal combustion engine, particularly a two-stroke engine, wherein at least the working surfaces of the cylinder consist of an aluminium alloy and in which furthermore the piston (1) consists of an aluminium alloy as the basic material and has a working coating (3, 4) over at least 80% of its working surfaces and in which the piston comprises at least one piston ring (6), wherein said at least one piston ring (6) consists of steel or cast metal,
**characterised in that**
a) the cylinder working surface has a roughness of Rₐ ≤ 0,3 µm,
b) the working coating (3, 4) of the piston is resin-bonded graphite,
c) the piston ring (6) is a barrel-shaped working surface,
d) the working surface of the cylinder is finely bored.

2. A piston-cylinder assembly according to claim 1, **characterised in that** the aluminium alloy constituting the working surfaces of the cylinder is an aluminium silicon alloy with a silicon content of > 8% by weight.

3. A piston-cylinder assembly according to claim 1, **characterised in that** the aluminium alloy constituting the working surfaces of the cylinder is an Al-Si-Zn alloy in which the silicon part is > 5% by weight while the Zn part is > 2% by weight.

4. A piston-cylinder assembly according to one of the preceding claims, **characterised in that** the working coating of the piston has a thickness of between 10 and 20 microns.

5. A piston-cylinder assembly according to claim 4, **characterised in that** in the working coating of the piston, the graphic particles are present in a size of between 1 and 10 microns and preferably between 1 and 5 microns.

6. A piston-cylinder assembly according to claim 5, **characterised in that** the graphite fraction is between 30 and 60% and preferably between 40 and 60%.

7. A piston-cylinder assembly according to one of the preceding claims, **characterised in that** the binder with which the graphic particles are bonded in the working coating of the piston is hardenable polyimide.

8. A piston-cylinder assembly according to one of the preceding claims, **characterised in that** the temperature for hardening the working coating of the piston is 150 to 200°C and that the hardening process takes place over a period of between 10 and 30 minutes.

9. A piston-cylinder assembly according to one of the preceding claims, **characterised in that** the basic aluminium material of the piston is an aluminium-silicon alloy.

## Revendications

1. Ensemble piston-cylindre de moteur à combustion interne, en particulier de moteur à deux temps, dans lequel au moins la surface de glissement du cylindre est formée d'un alliage d'aluminium et le piston (1) est constitué d'un alliage d'aluminium comme matériau de base et est pourvu d'une couche de glissement (3,4) sur au moins 80% de sa surface de glissement et pourvu d'au moins un segment (6), dans lequel au moins un segment (6) consiste en fonte ou en acier, **caractérisé par le fait que**
a) la surface de glissement du cylindre a une rugosité Rₐ ≤ 0,3 µm,
b) la couche de glissement (3, 4) du piston est en graphite lié à la résine,
c) le segment (6) est pourvu d'une surface glissement bombée,
d) la surface de glissement du cylindre est alésée avec précision.

2. Ensemble piston-cylindre selon la revendication 1, **caractérisé par le fait que** l'alliage d'aluminium formant la surface de glissement du cylindre est un alliage aluminium-silicium ayant une teneur en silicium supérieure à 8% en poids.

3. Ensemble piston-cylindre selon la revendication 1, **caractérisé par le fait que** l'alliage d'aluminium formant la surface de glissement du cylindre est un alliage Al-Si-Zn dont la teneur en silicium est supérieure à 5% en poids et la teneur en zinc supérieure à 2% en poids.

4. Ensemble piston-cylindre selon l'une des revendications précédentes, caractérisé pa le fait que la couche de glissement du piston a une épaisseur comprise entre 10 et 20 micromètres.

5. Ensemble piston-cylindre selon la revendication 4, **caractérisé par le fait que** dans la couche de glissement du piston, les particules de graphite ont une grosseur comprise entre 1 et 10 micromètres, de préférance entre 1 et 5 micromètres.

6. Ensemble piston-cylindre selon la revendication 5, **caractérisé par le fait que** la teneur en graphite est comprise entre 30 et 60%, de préférence entre 40 et 60 %.

7. Ensemble piston-cylindre selon l'une des revendications précédentes, **caractérisé par le fait que** le liant de particules de graphite dans la couche de glissement du piston est un polyimide durcissable.

8. Ensemble piston-cylindre selon l'une des revendications précédentes, **caractérisé par le fait que** la température pour le durcissement de la couche de glissement du piston est comprise entre 150 et 200 C et le durcissement est effectué pendant une durée comprise entre 10 et 30 minutes.

9. Ensemble piston-cylindre selon l'une des revendications précédentes, **caractérisé par le fait que** le matériau de base à l'aluminium du piston est un alliage aluminium-silicium.
